# FASCICULE DE BREVET EUROPEEN

(11) **EP 0 448 469 B1**
(45) Date de publication et mention de la délivrance du brevet: **15.02.1995**
(21) Numéro de dépôt: 91400756.2
(22) Date de dépôt: 20.03.1991
(51) Int. Cl.: B41N 10/04

(54) **Elément élastique et compressible d'impression formant blanchet**
Elastisches und kompressibles Drucktuch
Elastic and compressible blanket forming element

(30) Priorité: 23.03.1990 FR 9003771
(43) Date de publication de la demande: 25.09.1991
(73) Titulaire: ROLLIN S.A., F-68700 Cernay (FR)
(72) Inventeur: Beltzung, Michel, F-68200 Mulhouse (FR); Felly, Bertrand, F-68540 Feldkirch (FR)
(74) Mandataire: Durand, Yves Armand Louis

(56) Documents cités:
- DE-A- 2 300 995
- DE-C- 406 097
- FR-A- 2 224 310
- GB-A- 2 056 883
- US-A- 4 042 743

## Description

La présente invention à essentiellement pour objet un élément élastique et compressible d'impression, cet élément constituant ce que l'on appelle un blanchet et pouvant être fixé sur la surface de cylindres que l'on trouve dans les machines à imprimer.

La plupart des blanchets d'impression actuellement utilisés dans les machines à imprimer comportent essentiellement une couche lithographique permettant le transfert d'informations du cylindre porte-blanchet sur une bande de papier, et une structure compressible constituée d'une couche en caoutchouc cellulaire prise en sandwich entre deux couches en tissu.

Mais la compressibilité d'un tel blanchet, c'est-à-dire sa faculté de se déformer sous l'effet d'un effort exercé par la machine sur le cylindre porte-blanchet en appui sur un autre cylindre porte-blanchet, par exemple, demeure limitée. Dès lors un effort relativement important devra être exercé sur le blanchet et cet effort se traduira, à la longue, par un affaissement du blanchet qui ne reprendra plus son épaisseur ni sa géométrie initiales. Au surplus, il faut noter que, dans les machines à imprimer modernes et rapides, il se produira des échauffements favorisant l'affaissement du blanchet, et, bien évidemment la qualité de l'impression de la bande de papier passant entre les deux cylindres porte-blanchet et le défilement de cette bande seront fortement affectés.

En outre, avec de tels blanchets qui sont peu compressibles et qui engendrent de fortes pressions pour un intervalle donné entre les deux cylindres porte-blanchet, il y a des risques de cisaillement importants. Plus précisément, le matériau qui constitue le blanchet tend à se déplacer latéralement pour former en quelque sorte des protubérances, ce qui est hautement préjudiciable à la qualité d'impression de la bande de papier et au défilement correct de cette bande.

On a également proposé dans le document FR-A-2 461 596 un blanchet comprenant essentiellement une couche lithographique, une couche en caoutchouc cellulaire et une couche de stabilisation ou de base composée de plusieurs couches de tissu adhérisées avec du néoprène.

Mais, là encore, un tel blanchet est susceptible d'engendrer des pressions élevées dans l'intervalle entre deux cylindres portant les blanchets, alors que cela devra être évité de façon à ne pas altérer la structure du blanchet, et un tel blanchet peut aussi présenter des risques de cisaillement, c'est-à-dire de déplacement latéral du matériau du blanchet, ce qui conduit aux inconvénients mentionnés plus hauts.

Par ailleurs, dans le document FR-A-2 224 310 est décrit un blanchet à plusieurs couches correspondant au préambule de la revendication 1, mais ce blanchet comporte des couches facilement séparables et des bords qu'il faut rabattre pour former ainsi des boucles de fixation.

La présente invention a pour but de remédier à tous les inconvénients ci-dessus en proposant un blanchet qui n'aura aucune tendance, lorsqu'il est comprimé, à provoquer des déplacements latéraux du matériau qui le constitue de sorte que la qualité d'impression et le défilement de la bande de papier demeureront satisfaisants, et qui présentera toujours un comportement dynamique neutre sous l'effet d'un effort de compression.

A cet effet, l'invention a pour objet un élément élastique et compressible d'impression du type comprenant une couche lithographique ou d'impression à laquelle est associée une structure compressible à trois couches comprenant une couche en tissu interposée entre deux couches de caoutchouc cellulaire, caractérisé en ce qu'une couche en élastomère dure est interposée entre la couche lithographique et la couche de caoutchouc cellulaire la plus proche de la couche lithographique et en ce que ladite couche de caoutchouc cellulaire possède un module d'élasticité compris entre environ 0,2 et 50 mégapascals (MPa) et qui est plus élevé que celui plus faible et compris entre environ 0,1 et 25 MPa de la deuxième couche de caoutchouc cellulaire située de l'autre côté de la couche en tissu.

Suivant une réalisation préférée, à ladite deuxième couche de module d'élasticité plus faible est associée une couche de base en tissu ou autre matière renforçante.

Suivant une autre caractéristique de l'invention, l'épaisseur de la couche en tissu est comprise entre environ 0,1 et 1 mm, et les épaisseurs des deux couches en caoutchouc cellulaire sont chacune comprises entre 0,1 et 0,8 mm.

Selon une réalisation préférée, l'épaisseur de la couche de tissu est de 0,35 mm, l'épaisseur de la couche de caoutchouc cellulaire à module d'élasticité plus faible est de 0,5 mm, et la couche de caoutchouc cellulaire à module d'élasticité plus élevé est de 0,45 mm.

On précisera encore ici que l'épaisseur de la couche précitée d'élastomère dure est comprise entre environ 0,5 et 0,05 mm. Suivant une réalisation préférée, cette épaisseur est égale à 0,15 mm.

Suivant un mode d'exécution préféré, le module d'élasticité de la couche de caoutchouc cellulaire située du côté de la couche lithographique est de 10 MPa, tandis que le module d'élasticité de l'autre couche de caoutchouc cellulaire est de 5 MPa.

On précisera encore ici que le pourcentage en volume du gaz enfermé dans les deux couches de caoutchouc cellulaire est compris entre environ 10 et 80%,

Suivant un mode d'exécution préféré, le pourcentage en volume du gaz enfermé dans les deux couches de caoutchouc cellulaire est égal à 30% pour la couche de module d'élasticité plus élevé et à 35% pour la couche de module d'élasticité plus faible.

L'invention vise également les cylindres équipés d'un élément d'impression formant blanchet répondant aux caractéristiques ci-dessus.

Mais d'autres caractéristiques et avantages de l'invention apparaîtront mieux dans la description détaillée qui suit et se réfère aux dessins annexés, donnés uniquement à titre d'exemple.

La figure 1 est une vue en coupe agrandie d'un blanchet d'impression conforme à l'invention.

La figure 2 est une vue en coupe agrandie d'un autre mode de réalisation de blanchet selon cette invention.

La figure 3 illustre schématiquement et partiellement deux blanchets selon cette invention, à l'état comprimé, et portés respectivement par deux cylindres entre lesquels passe une bande de papier, l'ensemble étant rapporté à un système de référence à axes de coordonnées orthogonaux où l'axe des abscisses est confondu avec la direction de la bande de papier et où l'axe des ordonnées coupe l'axe des abscisses au centre de la zone comprimée des deux blanchets.

La figure 4 représente trois courbes illustrant, en millimètres, le déplacement latéral du matériau constituant le blanchet de part et d'autre du centre O de la zone de compression - déformation visible sur la figure 3, en fonction de la distance, à partir de ce point 0 et suivant l'axe des abscisses OX sur la figure 3, ces trois courbes correspondant respectivement à un blanchet tel que couramment utilisé actuellement et que l'on appellera ci-après blanchet de l'art antérieur, à un blanchet suivant le document FR-A-2 461 596, et à un blanchet selon l'invention.

La figure 5 représente encore trois courbes illustrant la pression relative dans l'intervalle entre blanchets, pour les trois blanchets ci-dessus, en fonction de la position, sur l'axe des abscisses OX, par rapport au centre O de la zone de pression.

Suivant l'exemple de réalisation représenté sur la figure 1, un élément élastique et compressible ou blanchet d'impression selon cette invention comprend successivement une couche externe lithographique ou d'impression 1, une couche d'élastomère dure 2, une couche de caoutchouc cellulaire 3, une couche en tissu ou analogue 4 et une autre couche 5 en caoutchouc cellulaire.

Dans la variante représentée sur la figure 2, on retrouve dans le même ordre, les couches 1 à 5 mentionnées ci-dessus, mais ici, le blanchet comporte en plus une couche de base 6 en tissu ou autre matière renforçante appropriée.

Lors de la fixation du blanchet sur un cylindre (non représenté), la couche de base 6 sera appliquée sur la surface périphérique de ce cylindre, alors que, dans le cas du blanchet de la figure 1, la couche de base appliquée sur le cylindre est constituée par la couche de caoutchouc cellulaire 5.

Dans les deux modes de réalisation représentés aux figures 1 et 2, les couches de caoutchouc cellulaire 3 et 5 peuvent être identiques ou différentes sur le plan de leur module d'élasticité notamment.

D'une façon préférée, la couche 3 située du côté de la couche lithographique 1 possèdera un module d'élasticité en compression plus élevé et compris entre environ 0,2 et 50 MPa, tandis que la couche 5 formant couche de base (figure 1) ou associée à la couche de base 6 (figure 2) possèdera un module d'élasticité plus faible et compris entre environ 0,1 et 25 MPa. C'est ainsi que le module d'élasticité de la couche 3 peut être égal à 10 MPa, et le module d'élasticité en compression de l'autre couche 5 de caoutchouc cellulaire pourra être égal à 5 MPa.

On observera ici que la différence de module d'élasticité entre les deux couches de caoutchouc cellulaire 3 et 5 pourra être obtenue par une variation du pourcentage en volume du gaz enfermé dans les deux couches, de préférence dans des cellules fermées, comme montré schématiquement sur les figures. Ainsi, le pourcentage en question pourra être égal à 30% pour la couche 3 de module d'élasticité plus élevé, et à 35% pour la couche 5 de module d'élasticité plus faible.

Quant aux épaisseurs des deux couches en caoutchouc cellulaire 3 et 5, elles peuvent être comprises chacune entre 0,1 et 0,8 mm. On pourra ainsi prévoir une épaisseur de 0,45 mm pour la couche 3 et une épaisseur de 0,5 mm pour la couche 5.

L'épaisseur de la couche en tissu ou analogue 4 prise en sandwich entre les deux couches en caoutchouc cellulaire 3 et 5 pourra être comprise entre environ 0,1 et 1 mm et être par exemple égale à 0,35 mm.

Quant à l'épaisseur de la couche 2 en élastomère dure, elle sera comprise entre environ 0,5 et 0,05 mm et sera de préférence égale à 0,15 mm.

Mais, pour une meilleure compréhension de l'invention, on expliquera ci-après l'intérêt et les avantages exceptionnels du blanchet de l'invention comparativement à un blanchet de l'art antérieur, c'est-à-dire un blanchet du type couramment utilisé aujourd'hui, et à un blanchet selon le document FR-A-2 461 596.

On se reportera au tableau qui suit et qui énonce les diverses couches des trois blanchets ci-dessus et pour lesquelles on a adopté une même épaisseur de façon que les résultats soient comparables.

Plus précisément, on voit sur ce tableau, à partir de la gauche, que la première colonne indique les épaisseurs en millimètres des couches. Dans la deuxième colonne figurent les couches successives d'un blanchet selon l'invention et tel que représenté sur la figure 2. Dans la troisième colonne figurent les couches successives d'un blanchet selon l'art antérieur, qui comporte, comme mentionné au début de cette description, une couche de caoutchouc cellulaire interposée entre deux couches de tissu, alors que le blanchet de l'invention comporte, à l'inverse, une couche de tissu interposée entre deux couches de caoutchouc cellulaire. Enfin, dans la quatrième colonne du tableau, figurent les couches du blanchet selon le document FR-A-2 461 596 qui, rappelons-le, ne comporte qu'une seule couche de caoutchouc cellulaire et une couche de base formée de plusieurs couches de tissu adhérisées avec du néoprène. Dans les trois cas, comme on le voit sur le tableau, une couche dure en élastomère est associée à la couche lithographique.

Le comportement à la compression des trois blanchets ci-dessus a été étudié pour ce qui concerne la matière du blanchet qui est chassée ou déplacée, lors de la compression, à droite et/ou à gauche du centre O de la zone de pression, comme matérialisé par les flèches F sur la figure 3.

On se reportera à la figure 4 qui représente le déplacement de matière ou le cisaillement C en fonction de la distance D par rapport au centre O de la zone de pression, et cela pour les trois blanchets du tableau ci-dessus. On voit tout de suite que la courbe C1 qui correspond au blanchet de l'invention est sensiblement plate, c'est-à-dire que pratiquement aucun déplacement latéral de la matière du blanchet selon l'invention ne se produit, à la compression, contrairement au blanchet de l'art antérieur (courbe C2) et au blanchet selon le document FR-A-2 461 596 (courbe C3), qui toutefois présente une tendance moins marquée au cisaillement que le blanchet selon l'art antérieur (courbe C2).

Ainsi, on comprend qu'avec le blanchet de l'invention, la qualité d'impression et le défilement de la bande de papier P passant entre deux cylindres porte-blanchet (figure 3) seront très fortement améliorés en raison de l'absence de déplacement latéral ou de cisaillement en surface. C'est dire que les blanchets de l'invention auront un comportement dynamique neutre au roulage sur la bande de papier P.

Par ailleurs, il convient d'observer que pour une distance AA′ donnée par la machine (voir figure 3), il y a intérêt à avoir une pression engendrée plus faible. Autrement dit, il y a intérêt à obtenir un gain en compressibilité de façon notamment, comme expliqué au début de cette description, à éviter un affaissement à la longue du blanchet.

Ce gain en compressibilité est clairement illustré par la courbe C4 de la figure 5 correspondant au blanchet selon cette invention. Cette courbe montre que le gain en compressibilité par rapport aux blanchets de l'art antérieur (courbe C5) et aux blanchets selon le document FR-A-2 461 596 (courbe C6) est nettement amélioré, ces dernières présentant cependant un certain gain en compressibilité, par rapport aux blanchets de l'art antérieur (courbe C5).

Il résulte de tout ce qui précède que le blanchet selon l'invention est remarquable notamment du point de vue du gain en compressibilité et de l'absence de cisaillement, ce qui se répercute avantageusement sur la quantité d'impression du papier, sur le débit ou le défilement du papier, et sur la longévité du blanchet, cela essentiellement grâce à la prévision dans ledit blanchet d'une couche de tissu prise en sandwich entre deux couches de caoutchouc cellulaire possédant des modules d'élasticité identiques ou différents.

## Revendications

1. Elément élastique et compressible d'impression du type comprenant une couche lithographique ou d'impression (1) à laquelle est associée une structure compressible à trois couches comprenant une couche en tissu (4) interposée entre deux couches (3, 5) de caoutchouc cellulaire, caractérisé en ce qu'une couche en élastomère dure (2) est interposée entre la couche lithographique (1) et la couche (3) de caoutchouc cellulaire la plus proche de la couche lithographique (1) et en ce que ladite couche (3) de caoutchouc cellulaire possède un module d'élasticité compris entre environ 0,2 et 50 mégapascals (MPa) et qui est plus élevé que celui plus faible et compris entre environ 0,1 et 25 MPa de la deuxième couche (5) de caoutchouc cellulaire située de l'autre côté de la couche en tissu (4).

2. Elément selon la revendication 1, caractérisé en ce qu'à ladite deuxième couche (5) de module d'élasticité plus faible est associée une couche de base (6) en tissu ou autre matière renforçante.

3. Elément selon la revendication 1 ou 2, caractérisé en ce que l'épaisseur de la couche en tissu (4) est comprise entre environ 0,1 et 1 mm, et les épaisseurs des deux couches en caoutchouc cellulaire (3, 5) sont chacune comprises entre 0,1 et 0,8 mm.

4. Elément selon la revendication 3, caractérisé en ce que l'épaisseur de la couche de tissu (4) est de 0,35 mm, l'épaisseur de la couche de caoutchouc cellulaire (5) à module d'élasticité plus faible est de 0,5 mm, et la couche de caoutchouc cellulaire (3) à module d'élasticité plus élevé est de 0,45 mm.

5. Elément selon la revendication 1, caractérisé en ce que l'épaisseur de la couche précitée (2) d'élastomère dure est comprise entre environ 0,5 et 0,05 mm.

6. Elément selon la revendication 5, caractérisé en ce que l'épaisseur de la couche (2) d'élastomère dure est égale à 0,15 mm.

7. Elément selon l'une des revendications précédentes, caractérisé en ce que le module d'élasticité de la couche (3) de caoutchouc cellulaire située du côté de la couche lithographique (1) est de 10 MPa, et le module d'élasticité de l'autre couche (5) de caoutchouc cellulaire est de 5 MPa.

8. Elément selon l'une des revendications 1 à 7, caractérisé en ce que le pourcentage en volume du gaz enfermé dans les deux couches (3,5) de caoutchouc cellulaire est compris entre environ 10 et 80%.

9. Elément selon la revendication 8, caractérisé en ce que le pourcentage en volume du gaz enfermé dans les deux couches (3,5) de caoutchouc cellulaire est égal à 30% pour la couche (3) de module d'élasticité plus élevé et à 35% pour la couche (5) de module d'élasticité plus faible.

## Claims

1. Elastic and compressible printing element of the type comprising a lithographic or printing layer (1) with which is associated a compressible structure with three layers comprising one fabric layer (4) interposed between two cellular rubber layers (3, 5), characterized in that one layer of hard elastomer (2) is interposed between the lithographic layer (1) and the layer (3) of cellular rubber nearest to the lithographic layer (1) and in that the said layer (3) of cellular rubber has a modulus of elasticity lying between about 0.2 and 50 megapascals (MPa) and which is higher than the lower one, lying between about 0.1 and 25 MPa of the second layer (5) of cellular rubber located on the other side of the fabric layer (4).

2. Element according to claim 1, characterized in that with the said second layer (5) with a lower modulus of elasticity is associated a base layer (6) of fabric or of any other strengthening material.

3. Element according to claim 1 or 2, characterized in that the thickness of the fabric layer (4) lies between about 0.1 and 1 mm and the thicknesses of both layers of cellular rubber (3, 5) are each one lying between 0.1 and 0.8 mm.

4. Element according to claim 3, characterized in that the thickness of the fabric layer (4) is 0.35 mm, the thickness of the cellular rubber layer (5) with a lower modulus of elasticity is 0.5 mm and the thickness of the cellular rubber layer (1) with a higher modulus of elasticity is 0.45 mm.

5. Element according to claim 1, characterized in that the thickness of the aforesaid layer (2) of hard elastomer is lying between about 0.5 and 0.05 mm.

6. Element according to claim 5, characterized in that the thickness of the layer (2) of hard elastomer is equal to 0.15 mm.

7. Element according to one of the foregoing claims, characterized in that the modulus of elasticity of the layer (3) of cellular rubber located towards the lithographic layer (1) is 10 MPa and the modulus of elasticity of the other layer (5) of cellular rubber is 5 MPa.

8. Element according to one of claims 1 to 7, characterized in that the volume percentage of the gas enclosed in both layers (3, 5) of cellular rubber is lying between about 10 and 80%.

9. Element according to claim 8, characterized in that the volume percentage of the gas enclosed in both layers (3, 5) of cellular rubber is equal to 30% for the layer (3) with the higher modulus of elasticity and to 35% for the layer (5) with a lower modulus of elasticity.

## Patentansprüche

1. Elastisches und zusammendrückbares Druckelement, derjenigen Gattung mit einer lithographischen bzw. Druckschicht (1), welcher ein zusammendrückbarer Aufbau aus drei Schichten, die eine zwischen zwei Schichten (3, 5) aus zelligem Gummi gefügte Stoffschicht (4) aufweisen, zugeordnet ist, dadurch gekennzeichnet, dass eine Schicht (2) aus hartem Elastomer zwischen der lithographischen Schicht (1) und der Schicht (3) aus zelligem Gummi, die am nahesten von der lithographischen Schicht (1) gelegen ist, gefügt ist, und dass die besagte Schicht (3) aus zelligem Gummi einen zwischen ungefähr 0,2 und 50 Megapaskalen (MPa) liegenden Elastizitätsmodul besitzt, der höher als der schwächere und zwischen ungefähr 0,1 und 25 MPa liegende Elastizitätsmodul der zweiten auf der anderen Seite der Stoffschicht (4) gelegenen Schicht (5) aus zelligem Gummi ist.

2. Element gemäss Anspruch 1, dadurch gekennzeichnet, dass der zweiten Schicht (5) mit dem schwächeren Elastizitätsmodul eine Grundschicht (6) aus Stoff oder einem anderen verstärkenden Werkstoff zugeordnet ist.

3. Element nach Anspruch 1 oder 2, dadurch gekennzeichnet, dass die Dicke der Stoffschicht (4) zwischen ungefähr 0,1 und 1 mm liegt und die Dicken der beiden Schichten (3, 5) aus zelligem Gummi jeweils zwischen 0,1 und 0,8 mm liegen.

4. Element nach Anspruch 3, dadurch gekennzeichnet, dass die Dicke der Stoffschicht (4)0,35 mm beträgt, die Dicke der Schicht aus zelligem Gummi (5) mit dem schwächeren Elastizitätsmodul 0,5 mm beträgt und die Schicht aus zelligem Gummi (3) mit dem höheren Elastizitätsmodul 0,45 mm beträgt.

5. Element nach Anspruch 1, dadurch gekennzeichnet, dass die Dicke der vorgenannten Schicht (2) aus hartem Elastomer zwischen ungefähr 0,5 und 0,05 mm liegt.

6. Element nach Anspruch 5, dadurch gekennzeichnet, dass die Dicke der Schicht (2) aus hartem Elastomer 0,15 mm beträgt.

7. Element nach einem der vorangehenden Ansprüche, dadurch gekennzeichnet, dass der Elastizitätsmodul der auf der der lithographischen Schicht (1) zugewandten Seite liegenden Schicht (3) aus zelligem Gummi 10 MPa beträgt und der Elastizitätsmodul der anderen Schicht (5) aus zelligem Gummi 5 MPa beträgt.

8. Element nach einem der Ansprüche 1 bis 7, dadurch gekennzeichnet, dass der Volumenprozentsatz des in den beiden Schichten (3, 5) aus zelligem Gummi eingeschlossenen Gases zwischen ungefähr 10 und 80% liegt.

9. Element nach Anspruch 8, dadurch gekennzeichnet, dass der Volumenprozentsatz des in den beiden Schichten (3, 5) aus zelligem Gummi eingeschlossenen Gases gleich 30 % für die Schicht (3) mit dem höheren Elastizitätsmodul und gleich 35% für die Schicht (5) mit dem schwächeren Elastizitätsmodul ist.
